# EUROPÄISCHE PATENTANMELDUNG

(11) **EP 0 550 834 A1**
(43) Veröffentlichungstag der Anmeldung: **14.07.1993**
(21) Anmeldenummer: 92120865.8
(22) Anmeldetag: 08.12.1992
(51) Int. Cl.: E01C 19/10

(54) **Verfahren zur Herstellung von Asphaltmischgut**

(30) Priorität: 12.12.1991 DE 4140964
(71) Anmelder: WIBAU Maschinen GmbH & Co. KG, D-63584 Gründau (DE)
(72) Erfinder: Martin, Harald, Dr.-Ing., W-6466 Gründau-Rothenbergen (DE); Schuszter, Mathias, Prof. Dr., O-8027 Dresden (DE); Schulz, Thomas, O-1280 Bernau (DE)
(74) Vertreter: Müller-Wolff, Thomas, Dipl.-Ing.

(57) **Zusammenfassung**

Die Erfindung betrifft ein Verfahren zur Herstellung von Asphaltmischgut unter Verwendung von Ausbauasphalt, wobei dieser zusammen mit Mineralstoffen gemischt und ggf. nach Zugabe von heißem Bitumen so lange thermisch behandelt wird, bis ein homogenes, gutverarbeitbares Mischgut entsteht.
Aufgabe der vorliegenden Erfindung ist es, ein solches Mischgut herzustellen, wobei die Abgabe aus der thermischen Behandlung hinsichtlich ihres Kohlenwasserstoffanteils minimiert werden. Diese wird dadurch gelöst, daß das Ausgangsmaterial, bestehend aus dem Ausbauasphalt und/oder den Mineralstoffen, vor dem Vermischen klassiert wird, in eine grobe und eine feine Fraktion, und zunächst nur die Grobanteile thermisch behandelt werden, während die Feinanteile, gegebenenfalls zusammen mit heißem Bitumen, am Ende der thermischen Behandlung zugegeben werden. Eine Vorrichtung zur Durchführung des Verfahrens sieht vor, daß vor dem Eintrag in die Erwärmungseinrichtung (5) für den Ausbauasphalt ein Klassierer (2) angeordnet ist, wobei der Anschluß für den Feinanteil (3) des Ausbauasphaltes über eine Transporteinrichtung (23) mit einer Dosierzone (13) in einer der Erwärmungseinrichtung (5) nachgeschalteten Mischeinrichtung (8) verbunden ist, während der Anschluß für die Grobfraktion (4), ggf. über eine weitere Transporteinrichtung (16) in die Erwärmungseinrichtung mündet.

## Beschreibung

Die Erfindung betrifft ein Verfahren zur Herstellung von Asphaltmischgut unter Verwendung von Ausbauasphalt, wobei der Ausbauasphalt zusammen mit Mineralstoffen gemischt und gegebenenfalls nach Zugabe von heißem Bitumen so lange thermisch behandelt wird, bis ein homogenes, gutverarbeitbares Mischgut entsteht.

Das Verfahren der eingangs genannten Art wird üblicherweise in Zwangsmischern durchgeführt, die mit Einbauten zur guten Durchmischung versehen sind. Da das Mischgut äußerst inhomogen und zudem von klebriger Konsistenz ist, müssen die Verweilzeiten und die Temperaturen bei der thermischen Behandlung entsprechend gewählt werden, um ein gutverarbeitbares Asphaltmischgut zu erzielen.

Dies führt bei steigenden Ansprüchen an die Qualität des Mischgutes zu langen Behandlungszeiten bei entsprechend hohen Temperaturen, wodurch vermehrt Ablagerungen aus leichtsiedenden Fraktionen des Ausbauasphalts, insbesondere in Absauganlagen der Erwärmungseinrichtungen, beobachtet wurden.

Aufgabe der vorliegenden Erfindung ist es, ein homogenes, gutverarbeitbares Mischgut herzustellen, wobei die Abgase aus der thermischen Behandlung hinsichtlich ihres Kohlen-Wasserstoffanteils minimiert werden.

Die Aufgabe wird durch die in den Patentansprüchen angegebenen Merkmale gelöst.

Im folgenden wird die Erfindung anhand mehrerer Ausführungsbeispiele näher erläutert.

Die Ausführungsbeispiele betreffen verschiedene Varianten von Asphalt-Recycling-Anlagen, die aber alle das erfindungsgemäße Verfahren der Aufteilung einer Grob- und Feinfraktion des Ausbauasphalts beinhalten. Sie sind in Form von vier Fließbildern dargestellt, wobei
- Figur 1: das Fließbild eines erfindungsgemäßen Paralleltrommel-Verfahrens,
- Figur 2: das Fließbild eines Doppeltrommel-Verfahrens mit Abgasrückführung,
- Figur 3: das Fließbild eines "Topdrum"-Verfahrens mit der erfindungsgemäßen Klassierung und
- Figur 4: das Prinzipbild eines erfindungsgemäß ausgerüsteten Drummixers darstellt.

Bei der Erläuterung der Fließbilder werden für übereinstimmende Verfahrensschritte bzw. Vorrichtungselemente die gleichen Bezugsziffern verwendet. Es wird noch daraufhingewiesen, daß die Materialströme von beispielsweise Ausbauasphalt 1, Feinanteil 3, Grobfraktion 4 sowie Mineralstoffen 9 in entsprechenden Leitungen oder Transporteinrichtungen verlaufen, die aber in der Beschreibung oftmals nur mit den Namen der jeweiligen zu transportierenden Stoffe versehen wurde.

Bituminöse Stoffe sind in DIN 55 946 genormt, wobei unter den Begriff "Asphalt" ein Gemisch von Bitumen und Mineralstoffen verstanden wird. Die Asphalte werden überwiegend für Straßenbauzwecke verwendet, wobei man Sandasphalt, Asphaltbeton, Gußasphalt u.a. je nach ihrer Zusammensetzung unterscheidet. Als Mineral- oder Zuschlagstoffe werden Steinmehl, Sand, Kies-Sand-Gemische, Kies, gebrochener Kies, gebrochenes Naturgestein oder gebrochene Hochofen- bzw. Metallhüttenschlacke verwendet. Als Füller eignen sich Steinmehle und Exhaustorstaub, jedoch wird oft nur ein Anteil mit Korngrößen kleiner als 0,09 mm als Füller verwertet. Dabei wird Steinmehl auch als "Fremdfüller" und Exhaustorstaub als "Eigenfüller" bezeichnet.

Das Asphaltmischgut wird in sogenannten "Chargenmischanlagen" hergestellt, wobei als Ausgangsmaterial überwiegend Asphaltgranulat, gebrochen aus Schollen oder vom Kaltfräsverfahren beim Ausbau von Straßenbelägen als sogenannter "Ausbauasphalt" verwendet wird. Dabei unterscheidet man folgende Verarbeitungswege:
- Paralleltrommelverfahren, dargestellt in Figur 1
- Doppeltrommelverfahren mit Abgasrückführung, Figur 2
- Topdrum-Verfahren, dargestellt in Figur 3 und
- Drummixer, dargestellt in Figur 4.

In Figur 1 ist ein Fließbild des Paralleltrommelverfahrens dargestellt, wobei der Ausbauasphalt als Materialstrom 1 nach dem Passieren einer Klassierung 2 in einen Feinanteil 3 und in eine Grobfraktion 4 geteilt wird, die in schonender Weise in einer Paralleltrommel 5 mittels eines in Materialdurchflußrichtung angeordneten Brenners 6 erwärmt wird. Am Ende der Paralleltrommel 5 befindet sich ein Auslauf 7, der in den Mischer 8 mündet.

Gleichzeitig werden Mineralstoffe als Materialstrom 9 in die Erwärmungstrommel 10 gegeben. Sie durchlaufen die Trommel 10 entgegengesetzt zur Strahlrichtung des Brenners 11 und verlassen sie über den Auslauf 12.

In den Mischer 8 münden eingangsseitig die Ausläufe 7 und 12 aus den Erwärmungstrommeln 5 und 10. Im Laufe der Vermischung der aus den Ausläufen 7 und 12 eingetragenen Fraktionen wird der Feinanteil 3 in den Mischer 8 hinzugegeben. Der genaue Ort der Zugabe des Feinanteils wird danach bestimmt, wann die Mischung der Grobfraktion so weit abgeschlossen ist, daß die äußere Schicht der Granulate den Feinanteil aufnehmen und binden kann. Am Ende des Mischers 8 befindet sich demnach eine Dosierzone 13, innerhalb der die Feinanteile 3 zugegeben werden können. Über den Auslauf 14 verläßt das homogene Asphaltmischgut den Mischer 8.

Im Unterschied zum Paralleltrommelverfahren nach Figur 1 wird im Doppeltrommelverfahren nach Figur 2 das Abgas aus der Paralleltrommel 5 über eine Leitung 15 in die Erwärmungstrommel 10 eingegeben. Die Leitung 15 enthält also den "Eigenfüller" oder Exhaustanteil.

Ähnlich wie bei der Paralleltrommel in Figur 1 wird der den Ausbauasphalt darstellende Materialstrom 1 in der Klassiereinrichtung 2 in eine Fein- und Grobfraktion 3,4 aufgeteilt. Die Feinfraktion gelangt schon zu einem - im Vergleich zum Paralleltrommelverfahren - früheren Zeitpunkt in den Mischer 8, so daß die Dosierzone 13 im Vergleich zur Figur 1 vorverlegt ist. Dies wird dadurch ermöglicht, daß durch die Rückführung des Eigenfüllers über Leitung 15 eine verbesserte Konditionierung des über den Eintrag 9 in die Erwärmungstrommel 10 eingebrachten Mineralstoffgemisches erfolgt.

Über die Ausläufe 7 und 12 gelangen die erwärmten Ausgangstoffe in den Mischer 8 und sind in ihrer Kornstruktur derart aufeinander abgestimmt, daß sie sich innerhalb kürzester Zeit zu einem homogenen Asphalt-Mineralstoff-Granulat vermischen. Die über die Abgasführung 15 abgeleiteten Abgase enthalten keine Bitumenfeinanteile, so daß weder die Gefahr von Feinstbitumenablagerungen noch die Bildung von Blue Smoke zu befürchten ist.

In Figur 3 ist ebenfalls ein Paralleltrommenverfahren (Topdrum) dargestellt, wobei hier die Eingabeseite besonders ausgebildet ist. Der über den Materialstrom 1 eingeschleuste Ausbauasphalt wird in einem Klassierer 2 in einen Feinanteil 3 und eine Grobfraktion 4 aufgeteilt. Die Grobfraktion 4 wird zusammen mit den Mineralstoffen (Eintrag 9) in den Kaltelevator 16 eingegeben. Ein Eintragsband 17 sorgt dann für die Beschickung als Kaltzugabe in die Paralleltrommel 5.

Bei der Kombination der Kaltzugabe mit dem Paralleltrommelverfahren handelt es sich um das "Topdrum-Prinzip". Durch Aufteilung der Kornfraktionen des Ausbauasphalts wird verhindert, daß beim Durchlauf durch die Erwärmungsanlage (Paralleltrommel 5) die Kleinteile der Ausgangsmischung überhitzen. Dieses würde zum Verbrennen oder Verdampfen von Kohlenwasserstoff führen, wodurch Ablagerungen im Rohgaskanal 18 entstehen können. Mit dem erfindungsgemäßen Verfahren wird dieses verhindert, wobei gleichzeitig die Bildung von höher siedenden Kohlenwasserstoffen im Abgas vermieden wird.

In Figur 4 ist ein Drummixer mit einer Trommel 19 dargestellt, in die eingangsseitig Ausbauasphalt über den Eintrag 4 (grobe Fraktion) eingegeben wird. Die grobe Fraktion besteht üblicherweise aus kubischen Teilen, die bis zu 30 mm Durchmesser aufweisen. Der Feinanteil wird über ein Transportband 3 aus dem Klassierer 2 abgeführt, wobei üblicherweise Teilchengrößen von kleiner als 1 mm in die Dosierzone 13 gelangen.

Die grobe Fraktion des Ausbauasphalts und die Mineralstoffe 9 werden schonend in Flammrichtung des Brenners 6 erwärmt und gelangen im fließfähigen Zustand in den Bereich der Dosierzone 13. Dort können die Feinanteile des Ausbauasphalts direkt in das Mischgut eingebunden werden, ohne daß sie durch die Flammfront erfaßt und überhitzt werden. Üblicherweise werden 7 bis 15 % des Ausbauasphalts im Klassierer 2 als Feinanteil abgetrennt. Es hat sich gezeigt, daß der Rest von ca.80 % des Ausbauasphalts problemlos im Paralleltrommelverfahren erhitzt werden kann, wobei der Feinanteil zusätzlich als Kaltzugabe direkt in den Mischer eingegeben wird. Dadurch entsteht ein relativ sauberer, gasunbelasteter Erwärmungsprozeß, wobei durch den geringen Anteil an Kaltzugabe auch keine Probleme bezüglich der Wasserdampfmenge entstehen können.

Ein besonderer Vorteil des erfindungsgemäßen Verfahrens besteht darin, daß durch die separate Handhabung der Feinanteile die Einflußnahme auf die Endrezeptur und die Sieblinie des Endrezeptes genommen werden kann. Dadurch ist es möglich, auch bei gebrochenem oder gefrästem Ausbauasphalt mit hohen Feinanteilen eine bessere Qualität des Endproduktes zu erzielen, wobei es zweckmäßig ist, daß die aus dem Materialfluß entnommene Feinfraktion zeitlich versetzt auch Asphaltneumischungen wieder zugegeben werden kann.

Als Ergebnis des erfindungsgemäßen Verfahrens wird daher neben einer wesentlichen Verminderung der Umweltbelastung durch Vermeidung schädlicher Rohgasbestandteile eine bessere Dosierung und damit eine verbesserte Mischgutqualität erzielt.

Im Anlagenbereich können Einsparungen durch Vereinfachung der Rohgasführung erreicht werden. Da das Rohgas keine leichtsiedenden Fraktionen mehr enthält, entfällt auch die Forderung nach der Nachverbrennung der Abgase. Ferner entfallen auch bisher notwendige Reinigungsschritte für die Abgaserfassung von Recycling-Anlagen, da die Bildung von ungewollt entstehendem Feinbitumen unterbunden wird. Dies gelingt durch eine besondere Steuerung der örtlichen Zugabe von Feinanteilen (Feinmineralien und Feinasphalt), wobei niedrigsiedende Verbrennungsrückstände vermieden werden, die als toxische Abgasbestandteile die Umwelt belasten.

Für die Optimierung des Mischungsverlaufes und zur Vermeidung von niedrigsiedenden Verbrennungsrückständen kommt es entscheidend darauf an, an welcher Stelle die Feinanteile 3 in den Mischer 8 eingegeben werden. Bei der Darstellung der Erfindung wurde die Eingangstelle mit "Dosierzone" bzw. "Dosiereinrichtung" 13, 33 bezeichnet, wodurch zum Ausdruck gebracht wird, daß in der Endphase des Mischers die Feinanteile 3 an einem noch genau zu bestimmenden Ort des Mischers 8 bzw. 19 zugegeben werden. Die genaue Bestimmung des Zugabeortes erfolgt je nach Konsistenz des Asphalt/Mineralstoffgemisches, wobei in der Endphase - auch Zwangsmischerteil 20 genannt - eine vollständige Aufnahme und Einbindung der Feinanteile erfolgen muß. Um dies zu gewährleisten sollte bei einer reduzierten Aufnahmefähigkeit die Dosierung möglichst etwa in der Mitte der Gesamtstrecke des Mischers 8 bzw. Drummixers 19 erfolgen, wobei die Gesamtstrecke derart zu bemessen ist, daß eine der DIN 55 946 genügende Qualität erzielt wird.

## Patentansprüche

1. Verfahren zur Herstellung von Asphaltmischgut unter Verwendung von Ausbauasphalt, wobei der Ausbauasphalt zusammen mit Mineralstoffen gemischt und gegebenenfalls nach Zugabe von heißem Bitumen so lange thermisch behandelt wird, bis ein homogenes, gut verarbeitbares Mischgut entsteht, dadurch gekennzeichnet,
**daß** das Ausgangsmaterial, bestehend aus dem Ausbauasphalt und/oder den Mineralstoffen, vor dem Vermischen klassiert wird in eine grobe und eine feine Fraktion und zunächst nur die Grobanteile thermisch behandelt werden, während die Feinanteile, gegebenenfalls zusammen mit heißem Bitumen, am Ende der thermischen Behandlung zugegeben werden.

2. Verfahren nach Anspruch 1, dadurch gekennzeichnet,
**daß** die Feinanteile mit einem Korndurchmesser kleiner als 10 mm durch Siebung aus dem Ausbauasphalt bzw. den Mineralstoffen entfernt werden.

3. Verfahren nach einem der vorhergehenden Ansprüche, dadurch gekennzeichnet,
**daß** dem Ausgangsmaterial vor der Vermischung 5 bis 20 % Feinanteile entzogen werden.

4. Verfahren nach einem der vorhergehenden Ansprüche, dadurch gekennzeichnet,
**daß** der Ausbauasphalt und die Mineralstoffe nach der Klassierung zunächst kalt gemischt werden, wobei die Grobanteile einen mittleren Korndurchmesser von 15 bis 30 mm aufweisen, darauf die Mischung einer thermischen Behandlung bei Temperaturen von 200 - 900° C unterworfen wird, wobei nach oberflächlichem Anschmelzen der Grobanteile die Feinanteile aus der vorhergehenden Klassierung, gegebenenfalls unter Zugabe von heißem Bitumen, in die thermische Behandlungszone eingegeben werden.

5. Verfahren nach einem der vorhergehenden Ansprüche, dadurch gekennzeichnet,
**daß** zunächst das heiße Bitumen in die thermische Behandlungszone eingedüst und die Grobanteile damit benetzt und dann die Feinanteile untergemischt werden, wobei die Spritzrichtung im Gegenstrom zur Einblasrichtung der Feinanteile liegt.

6. Verfahren nach einem der vorhergehenden Ansprüche, dadurch gekennzeichnet,
**daß** die abgetrennten Feinanteile dosiert der Gesamtcharge zugegeben werden.

7. Verfahren nach einem der vorhergehenden Ansprüche, dadurch gekennzeichnet,
**daß** das Ausgangsmaterial granuliert und in dieser Form erwärmt wird, wobei die Feinanteile des Granulats in einer der Erwärmung nachgeschalteten Endmischphase zugegeben werden.

8. Vorrichtung zur Durchführung des Verfahrens nach einem der vorherigen Ansprüche, bestehend aus Erwärmungseinrichtungen für Ausbauasphalt und gegebenenfalls für Mineralstoffe, dadurch gekennzeichnet,
**daß** vor dem Eintrag in die Erwärmungseinrichtung (5) für den Ausbauasphalt ein Klassierer (2) angeordnet ist, wobei der Anschluß für den Feinanteil (3) des Ausbauasphalts über eine Transporteinrichtung (23) mit einer Dosierzone (13) in einer der Erwärmungseinrichtung (5) nachgeschalteten Mischeinrichtung (8) verbunden ist, während der Anschluß für die Grobfraktion (4), gegebenenfalls über eine weitere Transporteinrichtung (16) in die Erwärmungseinrichtung (5) mündet.

9. Vorrichtung nach einem der vorhergehenden Ansprüche, dadurch gekennzeichnet,
**daß** parallel zur Durchflußrichtung der Erwärmungseinrichtung (5) eine Erwärmungstrommel (10) für die Mineralstoffe angeordnet ist und beide mit einem Mischturm (8) verbunden sind, wobei die Erwärmungseinrichtung (5) und die Erwärmungstrommel (10) aus jeweils einem Drehrohr mit in der Drehrohrachse angeordneten Brennern (6/11) bestehen und der Eintrag für die Grobfraktion (4) des Ausbauasphalts in das mit dem Brenner (6) verbundene Drehrohrende und der Eintrag für die Mineralstoffe (9) in das dem Brenner (11) gegenüberliegende Drehrohrende mündet.

10. Vorrichtung nach einem der vorhergehenden Ansprüche, dadurch gekennzeichnet,
**daß** eine Abgasleitung (15) von dem dem Brenner (6) der Erwärmungseinrichtung (5) gegenüberliegenden Drehrohrende in das dem Brenner (11) zugewendete Drehrohrende der Erwärmungstrommel (10) mündet, wobei nach vollständiger Verbrennung der leichtsiedenden Fraktionen ein bitumenfreies Abgas an dem dem Brenner (11) gegenüberliegenden Trommelende aus Leitung (15) abgezogen wird.

11. Vorrichtung nach einem der vorhergehenden Ansprüche, dadurch gekennzeichnet,
**daß** die Anschlüsse für die Grobfraktion 4 und die Mineralstoffe (9) an der Brennerkopfseite
eines Drummixers (19) angeordnet sind, und
**daß** die Transportleitung (23) des Klassierers (2) für den Feinanteil (3) über eine Dosiereinrichtung (33) mit dem Zwangsmischerteil (20) verbunden ist, in den an der Austragseite des Drummixers ein Rohgaskanal (18) mündet.

12. Vorrichtung nach einem der vorhergehenden Ansprüche, dadurch gekennzeichnet,
**daß** der Auslaß des Klassierers (2) für die Grobfraktion (4) und der Eintrag für die Mineralstoffe (9) mit einem Elevatorband (16) verbunden sind, in dem die Grobfraktion (4) und die Mineralstoffe (9) in gemeinsamen Mischkammern zu einer Erwärmungseinrichtung (5) transportiert werden, wobei ein Eintragsband (17) mit dem brennerseitigen Ende der Erwärmungseinrichtung (5) verbunden ist, während die Feinfraktion (3) über eine Transport- und Dosiereinrichtung (23,33) einem Nachmischer (8) zugeordnet ist.

13. Vorrichtung nach einem der vorhergehenden Ansprüche, dadurch gekennzeichnet,
**daß** alle Materialgutströme mit Wiege- und Dosiereinrichtungen verbunden sind, wobei die Steuerung zentral über eine den Endzustand des Asphaltmischgutes charakterisierende Rechnereinheit erfolgt.
